# FASCICULE DE BREVET EUROPEEN

(11) **EP 2 841 615 B1**
(45) Date de publication et mention de la délivrance du brevet: **24.06.2020**
(21) Numéro de dépôt: 13727384.3
(22) Date de dépôt: 25.04.2013
(51) Int. Cl.: C23C 2/06, C23C 2/26, C23C 22/06

(54) **PROCÉDÉ DE RÉALISATION D'UNE TÔLE À REVÊTEMENTS ZNALMG HUILÉS ET TÔLE CORRESPONDANTE**
VERFAHREN ZUM HERSTELLEN EINES GEÖLTEN ZNALMG-BESCHICHTETEN BLECHS UND ENTSPRECHENDES BLECH
METHOD FOR MANUFACTURING AN OILED ZNALMG COATED SHEET AND CORRESPONDING SHEET

(30) Priorité: 25.04.2012 WO PCT/FR2012/050906
(43) Date de publication de la demande: 04.03.2015
(73) Titulaire: ArcelorMittal, 1160 Luxembourg (LU)
(72) Inventeur: MACHADO AMORIM, Tiago, 57070 Metz (FR); RICHARD, Joëlle, 60500 Chantilly (FR); JACQUESON,Eric, 57050 Longeville Les Metz (FR); LHERMEROULT, Audrey, 57000 Metz (FR); FELTIN, Pascale, 57850 Saint Privat La Montagne (FR); LEMAIRE, Jean-Michel, 60870 Villers Saint Paul (FR); DIEZ, Luc, 57070 Metz (FR); MATAIGNE, Jean-Michel, 60300 Senlis (FR)
(74) Mandataire: Lavoix
(86) Numéro de dépôt international: PCT/IB2013/053286
(87) Numéro de publication internationale: WO 2013/160871

(56) Documents cités:
- JP-A- 2003 013 192
- JP-A- 2007 131 906
- JP-A- 2007 131 906
- US-A1- 2010 055 344
- US-A1- 2010 055 344

## Description

Ci-après est décrite une tôle comprenant un substrat en acier présentant deux faces revêtues chacune par un revêtement métallique comprenant du zinc, du magnésium et de l'aluminium.

De telles tôles sont plus particulièrement destinées à la fabrication de pièces pour l'industrie automobile, sans pour autant y être limitées.

Les revêtements métalliques comprenant essentiellement du zinc et de l'aluminium en faible proportion (typiquement de l'ordre de 0,1% en poids) sont traditionnellement utilisés pour leur bonne protection contre la corrosion. Ces revêtements métalliques sont à présent concurrencés notamment par les revêtements comprenant du zinc, du magnésium et de l'aluminium.

De tels revêtements métalliques seront globalement désignés ici sous le terme de revêtements zinc- aluminium- magnésium ou ZnAIMg.

L'ajout de magnésium augmente nettement la résistance à la corrosion de ces revêtements, ce qui peut permettre de réduire leur épaisseur ou d'augmenter la garantie de protection contre la corrosion dans le temps.

La demande US 2010/055344 décrit une tôle d'acier à revêtement ZnAIMg soumise à des étapes de skin-pass, d'application d'une huile, de nettoyage alcalin puis d'application d'une couche primaire et d'une laque. La demande JP 2003/013192 décrit une tôle d'acier revêtue de ZnAIMg soumise à un skin-pass puis à l'application d'une huile. La demande JP 2007/131906 décrit un procédé de préparation de tôles revêtues par un revêtement ZnAIMg et vernies comprenant les étapes consistant à fournir des tôles d'acier revêtues au trempé par un revêtement ZnAIMg, les soumettre à un polissage, oxyder la surface par immersion dans une solution alcaline, éventuellement immerger dans une solution d'acide sulfurique contenant des ions de Co et/ou Ni, éventuellement chromatation, puis application d'un vernis.

Les bobines de tôles avec de tels revêtements en surface peuvent parfois séjourner dans des hangars de stockage pendant plusieurs mois et ne doivent pas voir cette surface s'altérer par l'apparition d'une corrosion de surface, avant d'être mises en forme par l'utilisateur final. En particulier, aucune amorce de corrosion ne doit apparaître quel que soit l'environnement de stockage, même en cas d'exposition au soleil et/ou à un environnement humide voire salin.

Les produits galvanisés standards, c'est-à-dire dont les revêtements comprennent essentiellement du zinc et de l'aluminium en faible proportion, sont aussi soumis à ces contraintes et sont enduits d'une huile de protection qui est généralement suffisante pour apporter une protection contre la corrosion au stockage.

Or, les présents inventeurs ont constaté, avec les tôles à revêtements ZnAIMg, des phénomènes de démouillage de l'huile de protection et de ternissement, notamment de l'ensemble de la surface qui n'est plus recouvert d'huile.

Un but de l'invention est améliorer la protection temporaire des tôles à revêtements ZnAIMg.

A cet effet, l'invention a pour premier objet un procédé selon la revendication 1.

Le procédé peut également comprendre les caractéristiques des revendications 2 à 14, prises isolément ou en combinaison.

La demande décrit une tôle 1 présentant deux faces 5 revêtues chacune par un revêtement métallique 7 comprenant du zinc, de l'aluminium et du magnésium et par une couche d'huile, les revêtements métalliques 7 comprenant entre 0,1 et 20% en poids d'aluminium et entre 0,1 et 10% en poids de magnésium, la tôle étant susceptible d'être obtenue par le procédé décrit ci-après.

L'invention va à présent être illustrée par des exemples donnés à titre indicatif, et non limitatif, et en référence aux figures annexées sur lesquelles :
- la figure 1 est une vue schématique en coupe illustrant la structure d'une tôle obtenue par le procédé décrit ci-après, et
- les figures 2 et 3 montrent des résultats d'analyse par spectroscopie XPS des surfaces extérieures des revêtements métalliques,
- la figure 4 est un cliché illustrant le phénomène de démouillage; et
- la figure 5 présente des courbes illustrant les résultats de tests de vieillissement en exposition naturelle sous abri effectués sur différentes éprouvettes de tôles traitées selon l'invention ou non traitées.

La tôle 1 de la figure 1 comprend un substrat 3 en acier recouvert sur chacune de ses deux faces 5 par un revêtement métallique 7.

On observera que les épaisseurs relatives du substrat 3 et des revêtements 7 le recouvrant n'ont pas été respectées sur la figure 1 afin de faciliter la représentation.

Les revêtements 7 présents sur les deux faces 5 sont analogues et un seul sera décrit en détail par la suite.

Le revêtement 7 présente généralement une épaisseur inférieure ou égale à 25 µm et vise de manière classique à protéger le substrat 3 contre la corrosion.

Le revêtement 7 comprend du zinc, de l'aluminium et du magnésium. On préfère en particulier que le revêtement 7 comprenne entre 0,1 et 10% en poids de magnésium et entre 0,1 et 20% en poids d'aluminium.

De préférence encore, le revêtement 7 comprend plus de 0,3% en poids de magnésium voire entre 0,3% et 4% en poids de magnésium et/ou entre 0,5 et 11% voire entre 0,7 et 6% en poids d'aluminium, voire entre 1 et 6% en poids d'aluminium.

De préférence, le rapport massique Mg/Al entre le magnésium et l'aluminium dans le revêtement 7 est strictement inférieur ou égal à 1, de préférence strictement inférieur à 1, voire strictement inférieur à 0,9.

Pour réaliser la tôle 1, on peut par exemple procéder comme suit.

On utilise un substrat 3 obtenu par exemple par laminage à chaud puis à froid. Le substrat 3 est sous forme d'une bande que l'on fait défiler dans un bain pour déposer les revêtements 7 par trempé à chaud.

Le bain est un bain de zinc fondu contenant du magnésium et de l'aluminium. Le bain peut également contenir jusqu'à 0,3% en poids de chacun des éléments optionnels d'addition tels que Si, Sb, Pb, Ti, Ca, Mn, Sn, La, Ce, Cr, Ni, Zr ou Bi.

Ces différents éléments peuvent permettre, entre autres, d'améliorer la ductilité ou l'adhésion des revêtements 7 sur le substrat 3. L'homme du métier qui connaît leurs effets sur les caractéristiques des revêtements 7 saura les employer en fonction du but complémentaire recherché. Le bain peut enfin contenir des éléments résiduels provenant des lingots d'alimentation ou résultant du passage du substrat 3 dans le bain, tels que du fer à une teneur allant jusqu'à 5% en poids et généralement comprise entre 2 et 4% en poids.

Après dépôt des revêtements 7, le substrat 3 est par exemple essoré au moyen de buses projetant un gaz de part et d'autre du substrat 3. On laisse ensuite refroidir les revêtements 7 de façon contrôlée.

La bande ainsi traitée peut ensuite être soumise à une étape dite de skin-pass qui permet de l'écrouir de sorte à effacer le palier d'élasticité, à fixer les caractéristiques mécaniques et à lui conférer une rugosité adaptée aux opérations ultérieures que la tôle doit subir.

Le moyen de réglage de l'opération de skin-pass est le taux d'allongement qui doit être suffisant pour atteindre les objectifs et minimum pour conserver la capacité de déformation ultérieure. Le taux d'allongement est habituellement compris entre 0,3 à 3%, et préférence entre 0,3 et 2,2%.

Les surfaces extérieures 15 des revêtements 7 sont ensuite huilées pour assurer une protection temporaire. Les huiles employées peuvent de manière classique être des huiles Quaker ou Fuchs et le grammage des couches d'huiles déposées sur chaque surface extérieure 15 est par exemple inférieur ou égal à 5 g/m². Les couches d'huiles déposées n'ont pas été représentées sur la figure 1.

La tôle 1 ainsi obtenue peut être bobinée avant d'être découpée, éventuellement mise en forme et assemblée avec d'autres tôles 1 ou d'autres éléments par des utilisateurs.

Des analyses par spectroscopie XPS (X ray Photoemission Spectroscopy) des surfaces extérieures 15 des revêtements 7 ont fait apparaître la présence prépondérante d'oxyde de magnésium ou d'hydroxyde de magnésium, même lorsque les revêtements 7 ont des teneurs en aluminium et en magnésium similaires.

Pourtant, dans les revêtements habituels comprenant essentiellement du zinc et de l'aluminium en faible proportion, les surfaces extérieures des revêtements métalliques sont recouvertes d'une couche d'oxyde d'aluminium, malgré la teneur en aluminium très faible. Pour des teneurs similaires en magnésium et en aluminium, on se serait donc attendu à trouver de manière prépondérante de l'oxyde d'aluminium.

La spectroscopie XPS a aussi été employée pour mesurer l'épaisseur des couches d'oxyde de magnésium ou d'hydroxyde de magnésium présentes sur les surfaces extérieures 15. Il apparaît que ces couches ont une épaisseur de quelques nm.

On notera que ces analyses par spectroscopie XPS ont été effectuées sur des échantillons de tôles 1 qui n'avaient pas été soumis à des environnements corrosifs. La formation des couches d'oxyde de magnésium ou d'hydroxyde de magnésium est donc liée au dépôt des revêtements 7.

Les figures 2 et 3 illustrent respectivement les spectres des éléments pour les niveaux d'énergie C1s (courbe 17), O1s (courbe 19), Mg1s (courbe 21), Al2p (courbe 23) et Zn2p3 (courbe 25) lors d'une l'analyse par spectroscopie XPS. Les pourcentages atomiques correspondants sont portés en ordonnée et la profondeur d'analyse en abscisse.

L'échantillon analysé sur la figure 2 correspond à des revêtements 7 comprenant 3,7% en poids d'aluminium et 3% en poids de magnésium et soumis à une étape classique de skin-pass avec un taux d'allongement de 0,5% tandis que l'échantillon de la figure 3 n'a pas été soumis à une telle étape.

Sur ces deux échantillons, on peut estimer d'après les analyses par spectroscopie XPS que l'épaisseur des couches d'oxyde de magnésium ou d'hydroxyde de magnésium est d'environ 5 nm.

Il apparaît ainsi que ces couches d'oxyde de magnésium ou d'hydroxyde de magnésium ne sont pas retirées par les étapes de skin-pass classiques, ni d'ailleurs par les dégraissages alcalins classiques et les traitements de surface classiques.

Les inventeurs ont parallèlement constaté que les tôles à revêtements ZnAIMg ont une faible aptitude à être mouillées par de l'huile. Cela se traduit visuellement par un dépôt d'huile de protection sous forme de gouttelettes alors qu'il est continu ou filmogène sur les revêtements galvanisés classiques.

Les inventeurs ont également constaté des phénomènes de démouillage de l'huile déposée, de sorte que certaines zones ne sont plus recouvertes d'huiles. Une telle zone est repérée par la référence 41 sur la figure 4. La protection temporaire est de ce fait hétérogène.

En outre, des phénomènes de ternissement, liés ou non au démouillage, peuvent apparaître après quelques semaines dans certaines conditions de stockage.

Les inventeurs ont enfin constaté que ces inconvénients pouvaient être réduits voire supprimés, et la protection temporaire améliorée en incluant dans le procédé de réalisation d'une tôle 1 une étape d'altération de couches d'oxyde de magnésium ou d'hydroxyde de magnésium présentes sur les surfaces extérieures 15 des revêtements 7, avant application de l'huile.

Cette étape d'altération peut être réalisée par les moyens décrits dans la revendication 1, tels que, par exemple, l'application d'efforts mécaniques.

De tels efforts mécaniques sont appliqués par une planeuse, un dispositif de brossage ou un dispositif de grenaillage.

Ces efforts mécaniques peuvent avoir pour fonction d'altérer du fait de leur seule action des couches d'oxyde de magnésium ou d'hydroxyde de magnésium. Ainsi, les dispositifs de brossage et de grenaillage peuvent enlever tout ou partie de ces couches.

De même, une planeuse, qui se caractérise par l'application d'une déformation plastique par cintrage entre rouleaux, peut être réglée pour déformer la tôle qui la traverse suffisamment pour créer des fissures dans les couches d'oxyde de magnésium ou d'hydroxyde de magnésium.

L'application d'efforts mécaniques sur les surfaces extérieures 15 des revêtements métalliques 7 peut être combinée à l'application d'une solution acide ou l'application d'un dégraissage, par exemple à base d'une solution alcaline, sur les surfaces extérieures 15.

La solution acide a par exemple un pH compris entre 1 et 4, de préférence entre 1 et 3,5, de préférence entre 1 et 3, et de préférence encore entre 1 et 2. Cette solution peut comprendre par exemple de l'acide chlorhydrique, de l'acide sulfurique ou de l'acide phosphorique.

La durée d'application de la solution acide peut être comprise entre 0,2 s et 30 s, de préférence entre 0,2 s et 15 s, et de préférence encore entre 0,5 s et 15 s, en fonction du pH de la solution, du moment et de la manière où elle est appliquée.

Cette solution peut être appliquée par immersion, aspersion ou tout autre système. La température de la solution peut par exemple être la température ambiante ou une toute autre température et des étapes ultérieures de rinçage et de séchage peuvent être utilisées.

Plus généralement, on peut altérer les couches d'oxyde de magnésium ou d'hydroxyde de magnésium en appliquant une solution acide et sans appliquer d'efforts mécaniques.

L'éventuelle étape de dégraissage a pour but de nettoyer les surfaces extérieures 15 et donc d'enlever les traces de salissure organique, de particules métalliques et de poussière.

De préférence, cette étape ne modifie pas la nature chimique des surfaces extérieures 15 à l'exception de l'altération d'une éventuelle couche d'oxyde/hydroxyde d'aluminium de surface. Ainsi, la solution employée pour cette étape de dégraissage est non-oxydante. On ne forme donc pas d'oxyde de magnésium ou d'hydroxyde de magnésium sur les surfaces extérieures 15 lors de l'étape de dégraissage et plus généralement avant l'étape d'application de l'huile.

Si une étape de dégraissage est utilisée, elle intervient avant ou après l'étape d'application de la solution acide. L'éventuelle étape de dégraissage et l'étape d'application de la solution acide interviennent avant une éventuelle étape de traitement de surface, c'est-à-dire une étape permettant de former sur les surfaces extérieures 15 des couches (non-représentées) améliorant la résistance à la corrosion et/ou l'adhérence d'autres couches ultérieurement déposées sur les surfaces extérieures 15.

Une telle étape de traitement de surface comprend l'application sur les surfaces extérieures 15 d'une solution de traitement de surface qui réagit chimiquement avec les surfaces extérieures 15. Dans certaines variantes, cette solution est une solution de conversion et les couches formées sont des couches de conversion.

De préférence, la solution de conversion ne contient pas de chrome. Il peut ainsi s'agir d'une solution à base d'acide hexafluorotitanique ou hexafluorozirconique.

Dans le cas où l'application d'efforts mécaniques est combinée à l'application d'une solution acide, les efforts mécaniques seront appliqués de préférence avant la solution acide ou alors qu'elle est présente sur les surfaces extérieures 15 pour favoriser l'action de la solution acide.

Dans ce cas, les efforts mécaniques peuvent être moins intenses.

Dans une variante, l'étape d'application de la solution acide et l'étape de traitement de surface sont confondues.

Dans ce dernier cas, c'est la solution de traitement de surface qui est acide. Dans ce cas notamment, le pH peut être strictement supérieur à 3, notamment si la solution de traitement de surface est appliquée à une température supérieure à 30°C.

Afin d'illustrer l'invention, différents tests ont été réalisés et vont être décrits à titre d'exemple non limitatifs.

Les essais ont été réalisés avec une tôle 1 dont le substrat 3 est un acier recouvert de revêtements 7 comprenant 3,7% d'aluminium et 3% de magnésium, le reste étant constitué de zinc et des impuretés inhérentes au procédé. Ces revêtements présentent des épaisseurs d'environ 10 µm. Des échantillons de la tôle 1 ont été huilés avec une huile Fuchs 4107S et un grammage de 1g/m².

Comme résumé dans le tableau 1 ci-dessous, certains échantillons avaient préalablement été soumis à un dégraissage alcalin et/ou à l'application d'une solution acide. Dans ce dernier cas, la nature de l'acide, le pH de la solution et la durée d'application sont indiquées. Les solutions acides étaient à température ambiantes. Les échantillons, une fois huilés, ont tous été observés d'abord à l'œil nu de manière à évaluer le caractère continu ou discontinu de la couche d'huile déposée.

**Tableau 1**

| Echantillon | Dégraissage alcalin | Type d'acide | pH | Durée d'exposition à l'acide en s | Distribution de l'huile observée à l'œil nu |
|---|---|---|---|---|---|
| 1 | / | / | / | / | Discontinue |
| 2 | Gardoclean S5117à 25g/l à une température de 55°C, appliqué pendant 15s, | HCl | 2 | 5 | Continue |
| 3 | / | HCl | 2 | 5 | Continue |
| 4 | / | HCl | 1 | 5 | Continue |
| 5 | / | HCl | 2 | 10 | Continue |
| 6 | / | H2SO4 | 2 | 5 | Continue |

L'application d'une solution acide, éventuellement combinée à un dégraissage alcalin, permet donc d'améliorer la distribution de l'huile et donc la protection temporaire. Ces observations visuelles ont également été confirmées par analyse par spectroscopie Raman des surfaces extérieures des échantillons.

Les échantillons 1 à 6 ont également été exposés à l'atmosphère ambiante durant 12 semaines dans les conditions décrites dans la norme VDA230-213 afin d'évaluer leur protection temporaire.

Le suivi de l'évolution du ternissement au cours du test a été réalisé via un colorimètre mesurant l'écart de luminance (mesure du ΔL*). Tout écart de luminance supérieur à 2 durant la période des 12 semaines est considéré comme étant détectable à l'œil nu et doit donc être évité.

Les résultats obtenus pour les échantillons 1 à 6 sont représentés respectivement sur la figure 5 où le temps, en semaines, est porté en abscisse et l'évolution de |ΔL*| est portée en ordonnées.

L'échantillon 1 (courbe 51 sur la figure 5), qui constitue la référence, présente un ΔL supérieur à 2, ce qui est conforme à la distribution de l'huile discontinue observée visuellement.

Les échantillons 2 à 6 (courbes 52 à 56 respectivement sur la figure 5) présentent une variation de la luminescence inférieure à 2, donc imperceptible à l'œil nu.

## Revendications

1. Procédé d'amélioration de la protection temporaire d'une tôle (1) présentant deux faces (5) revêtues chacune par un revêtement métallique (7) comprenant du zinc, entre 0,1 et 20% en poids d'aluminium et entre 0,1 et 10% en poids de magnésium, les revêtements métalliques (7) ayant été obtenus par trempe d'un substrat (3) en acier présentant deux faces (5) dans un bain puis refroidissement,
le procédé comprenant une étape d'altération de couches d'oxyde de magnésium ou d'hydroxyde de magnésium formées sur les surfaces extérieures (15) des revêtements métalliques (7) par application d'une solution acide sur les surfaces extérieures (15) des revêtements métalliques (7) et/ou par l'application d'efforts mécaniques appliqués par une planeuse, un dispositif de brossage, ou un dispositif de grenaillage sur les surfaces extérieures (15) des revêtements métalliques (7),
avant dépôt d'une couche d'huile sur les surfaces extérieures (15) des revêtements métalliques (7).

2. Procédé selon la revendication 1, dans lequel les revêtements métalliques (7) comprennent entre 0,3 et 10%, de préférence entre 0,3 et 4%, en poids de magnésium.

3. Procédé selon l'une des revendications précédentes, dans lequel les revêtements métalliques (7) comprennent entre 0,5 et 11%, notamment entre 0,7 et 6%, de préférence entre 1 et 6%, en poids d'aluminium.

4. Procédé selon l'une des revendications précédentes, dans lequel le rapport massique entre le magnésium et l'aluminium dans les revêtements métalliques (7) est inférieur ou égal à 1, de préférence strictement inférieur à 1, et de préférence encore strictement inférieur à 0,9.

5. Procédé selon l'une des revendications précédentes, le procédé comprenant en outre une étape de dégraissage par application d'une solution alcaline sur les surfaces extérieures (15) des revêtements métalliques (7).

6. Procédé selon l'une des revendications précédentes, le procédé comprenant en outre une étape de traitement de surface par application d'une solution de traitement de surface sur les surfaces extérieures (15) des revêtements métalliques (7).

7. Procédé selon l'une des revendications précédentes, dans lequel l'étape d'altération comprend l'application d'une solution acide sur les surfaces extérieures (15) des revêtements métalliques (7).

8. Procédé selon la revendication 7, dans lequel la solution acide est appliquée pendant une durée comprise entre 0,2 s et 30 s, notamment entre 0,2 s et 15 s, de préférence entre 0,5 s et 15 s, sur les surfaces extérieures (15) des revêtements métalliques (7).

9. Procédé selon l'une des revendications 7 à 8, dans lequel la solution acide a un pH compris entre 1 et 4, notamment entre 1 et 3,5, typiquement entre 1 et 3, de préférence entre 1 et 2.

10. Procédé selon l'une des revendications 7 à 9, dans lequel la solution acide est une solution de traitement de surface acide, de préférence une solution acide de conversion.

11. Procédé selon l'une des revendications 7 à 10, dans lequel des efforts mécaniques sont appliqués sur les surfaces extérieures (15) des revêtements métalliques (7) avant application de la solution acide ou alors que la solution acide est présente sur les surfaces extérieures (15).

12. Procédé selon la revendication 11, dans lequel les efforts mécaniques sont appliqués par passage de la tôle (1) dans une planeuse.

13. Procédé selon l'une des revendications précédentes, dans lequel l'étape d'altération comprend l'application d'efforts mécaniques par une planeuse, un dispositif de brossage, ou un dispositif de grenaillage sur les surfaces extérieures (15) des revêtements métalliques (7).

14. Procédé selon la revendication 13, dans lequel l'étape d'altération comprend l'application d'efforts mécaniques sur les surfaces extérieures (15) des revêtements métalliques (7) pour fissurer les couches d'oxyde de magnésium ou d'hydroxyde de magnésium.

## Patentansprüche

1. Verfahren zum Verbessern des temporären Schutzes eines Blechs (1), das zwei Seiten (5) aufweist, die jeweils mit einer Metallbeschichtung (7) beschichtet sind, die Zink, zwischen 0,1 und 20 Gew.% Aluminium und zwischen 0,1 und 10 Gew.% Magnesium enthält, wobei die Metallbeschichtungen (7) durch Tauchen eines Substrats (3) aus Stahl, das zwei Seiten (5) aufweist, in ein Bad und anschließende Abkühlung erhalten wurde,
wobei das Verfahren einen Schritt der Veränderung von auf den Außenflächen (15) der Metallbeschichtung (7) gebildeten Magnesiumoxidschichten oder Magnesiumhydroxidschichten durch Aufbringen einer Säurelösung auf die Außenflächen (15) der Metallbeschichtungen (7) und/oder durch Aufbringen von mechanischen Kräften, die von einer Richtmaschine, einer Bürstenvorrichtung oder einer Strahlvorrichtung auf die Außenflächen (15) der Metallbeschichtungen aufgebracht werden,
vor der Abscheidung einer Ölschicht auf den Außenflächen (15) der Metallbeschichtungen (7) umfasst.

2. Verfahren nach Anspruch 1, bei dem die Metallbeschichtungen (7) zwischen 0,3 und 10 Gew.%, vorzugsweise zwischen 0,3 und 4 Gew.% Magnesium enthalten.

3. Verfahren nach einem der vorhergehenden Ansprüche bei dem die Metallbeschichtungen (7) zwischen 0,5 und 11 Gew.%, insbesondere zwischen 0,7 und 6 Gew.%, vorzugsweise zwischen 1 und 6 Gew.% Aluminium enthalten.

4. Verfahren nach einem der vorhergehenden Ansprüche, bei dem das Massenverhältnis zwischen Magnesium und Aluminium in den Metallbeschichtungen (7) kleiner als oder gleich 1, vorzugsweise streng kleiner als 1 und noch bevorzugter streng kleiner als 0,9 ist.

5. Verfahren nach einem der vorhergehenden Ansprüche, wobei das Verfahren außerdem einen Schritt des Entfettens durch Aufbringen einer Alkalilösung auf die Außenflächen (15) der Metallbeschichtungen (7) umfasst.

6. Verfahren nach einem der vorhergehenden Ansprüche, wobei das Verfahren außerdem einen Schritt der Oberflächenbehandlung durch Aufbringen einer Oberflächen-Aufbereitungslösung auf die Außenflächen (15) der Metallbeschichtungen (7) umfasst.

7. Verfahren nach einem der vorhergehenden Ansprüche, bei dem der Schritt der Veränderung das Aufbringen einer Säurelösung auf die Außenflächen (15) der Metallbeschichtungen (7) umfasst.

8. Verfahren nach Anspruch 7, bei dem die Säurelösung während einer Dauer zwischen 0,2 s und 30 s, insbesondere zwischen 0,2 s und 15 s, vorzugsweise zwischen 0,5 s und 15 s auf die Außenflächen (15) der Metallbeschichtungen (7) aufgebracht wird.

9. Verfahren nach einem der Ansprüche 7 bis 8, bei dem die Säurelösung einen pH Wert zwischen 1 und 4, insbesondere zwischen 1 und 3,5, typischerweise zwischen 1 und 3, vorzugsweise zwischen 1 und 2 aufweist.

10. Verfahren nach einem der Ansprüche 7 bis 9, bei dem die Säurelösung eine Oberflächen-Aufbereitungssäurelösung, vorzugsweise eine Umwandlungssäurelösung ist.

11. Verfahren nach einem der Ansprüche 7 bis 10, bei dem die mechanischen Kräfte auf die Außenflächen (15) der Metallbeschichtungen (7) vor dem Aufbringen der Säurelösung oder wenn die Säurelösung auf den Außenflächen (15) vorhanden ist, aufgebracht werden.

12. Verfahren nach Anspruch 11, bei dem die mechanischen Kräfte durch Hindurchführen des Blechs (1) durch eine Richtmaschine aufgebracht werden.

13. Verfahren nach einem der vorhergehenden Ansprüche, bei dem der Schritt der Veränderung das Aufbringen von mechanischen Kräften durch eine Richtmaschine, eine Bürstenvorrichtung oder eine Strahlvorrichtung auf die Außenflächen (15) der Metallbeschichtungen (7) umfasst.

14. Verfahren nach Anspruch 13, bei dem der Schritt der Veränderung das Aufbringen von mechanischen Kräften auf die Außenflächen (15) der Metallbeschichtungen (7) umfasst, um die Magnesiumoxid- oder Magnesiumhydroxidschichten mit Rissen zu versehen.

## Claims

1. A method for improving temporary protection of a metal sheet (1) having two faces (5) each coated with a metal coating (7) comprising zinc, between 0.1 and 20 wt% of aluminum, and between 0.1 and 10 wt% of magnesium, the metal coatings (7) having been obtained by hot dipping a steel substrate (3) having two faces (5) in a bath then cooling,
the process comprising a step of altering layers of magnesium oxide or magnesium hydroxide formed on the outer surfaces (15) of the metal coatings (7) by applying an acid solution on the outer surfaces (15) of the metal coatings (7) and/or by applying mechanical forces applied by a roller leveler, a brushing device or a shot-blasting device on the outer surfaces (15) of the metal coatings (7),
before depositing a layer of oil on the outer surfaces (15) of the metal coatings (7).

2. The method according to claim 1, wherein the metal coatings (7) comprise between 0.3 and 10 wt%, preferably between 0.3 and 4 wt%, of magnesium.

3. The method according to one of the preceding claims, wherein the metal coatings (7) comprise between 0.5 and 11 wt%, notably between 0.7 and 6 wt%, preferably between 1 and 6 wt%, of aluminum.

4. The method according to one of the preceding claims, wherein the weight ratio between the magnesium and the aluminum in the metal coatings (7) is strictly less than or equal to 1, preferably strictly less than 1, and still more preferably strictly less than 0.9.

5. The method according to one of the preceding claims, the method further comprising a degreasing step by applying an alkaline solution on the outer surfaces (15) of the metal coatings (7).

6. The method according to one of the preceding claims, the method further comprising a surface treatment step by applying a surface treatment solution on the outer surfaces (15) of the metal coatings (7).

7. The method according to one of the preceding claims, wherein the alteration step comprises applying an acid solution on the outer surfaces (15) of the metal coatings (7).

8. The method according to claim 7, wherein the acid solution is applied during a duration comprised between 0.2 s and 30 s, notably between 0.2 s and 15 s, preferably between 0.5 s and 15 s, on the outer surfaces (15) of the metal coatings (7).

9. The method according to one of claims 7 to 8, wherein the acid solution has a pH comprised between 1 and 4, notably between 1 and 3.5, typically between 1 and 3, preferably between 1 and 2.

10. The method according to one of claims 7 to 9, wherein the acid solution is an acid surface treatment solution, preferably an acid conversion solution.

11. The method according to one of claims 7 to 10, wherein mechanical forces are applied on the outer surfaces (15) of the metal coatings (7) before applying the acid solution or when the acid solution is present on the outer surfaces (15).

12. The method according to claim 11, wherein the mechanical forces are applied by passing the metal sheet (1) through a roller leveler.

13. The method according to one of the preceding claims, wherein the alteration step comprises applying mechanical forces by a roller leveler, a brushing device or a shot-blasting device on the outer surfaces (15) of the metal coatings (7).

14. The method according to claim 13, wherein the alteration step comprises applying mechanical forces on the outer surfaces (15) of the metal coatings (7) to crack the layers of magnesium oxide or magnesium hydroxide.
